# FASCICULE DE BREVET EUROPEEN

(11) **EP 0 703 298 B1**
(45) Date de publication et mention de la délivrance du brevet: **20.11.2002**
(21) Numéro de dépôt: 95401923.8
(22) Date de dépôt: 22.08.1995
(51) Int. Cl.: C21D 8/04

(54) **Procédé de fabrication d'un acier présentant une bonne aptitude à la mise en forme et une bonne résistance à l'indentation**
Verfahren zum Herstellen von Stählen guter Verformbar- und Formbeständigkeit
Method of manufacturing steels with good workability and shape stability

(30) Priorité: 23.09.1994 FR 9411481
(43) Date de publication de la demande: 27.03.1996
(73) Titulaire: SOLLAC S.A., 92800 Puteaux (FR)
(72) Inventeur: Rubianes, José Manuel, F-57158 Montigny Les Metz (FR)
(74) Mandataire: Ventavoli, Roger

(56) Documents cités:
- EP-A- 0 075 803
- EP-A- 0 521 808
- EP-A- 0 581 629
- FR-A- 2 291 277
- GB-A- 2 085 331
- US-A- 3 936 324

## Description

La présente invention concerne un procédé de fabrication d'un acier doux à bas carbone présentant une bonne aptitude à la mise en forme et une bonne résistance à l'indentation, ainsi qu'une tôle obtenue par ce procédé.

Dans le domaine, par exemple de l'automobile, de l'électroménager ou de l'ameublement métallique, il est connu d'utiliser des tôles en acier doux à bas carbone obtenues par laminage à chaud d'une brame, puis laminage à froid et recuit de la bande laminée à chaud, le recuit étant soit un recuit continu, soit un recuit base.

Lorsque l'on utilise ce type de tôle, par exemple pour faire des éléments de robe de carrosserie automobile ou de carrosserie d'appareil électroménager, celle-ci est mise en forme par emboutissage ou par pliage.

Pendant l'opération de mise en forme, les parties non déformées conservent leur limite d'élasticité initiale Re et les parties déformées ont une limite élastique augmentée du fait de l'écrouissage qu'elles ont subi.

Lorsque ces éléments sont mis en forme, ils sont généralement mis en peinture et subissent un traitement thermique dans le but d'effectuer la cuisson de la peinture.

A l'issue de ce traitement thermique, la limite élastique de l'élément peut augmenter, ce qui se traduit par un durcissement important dudit élément.

Ce phénomène de durcissement secondaire à la cuisson de la peinture est connu sous le nom de "Bake Hardening", communément appelé BH.

Pour réaliser des éléments de robe de carrosserie automobile par exemple, il faut que la tôle d'acier utilisée issue de la bobine laminée à froid et recuite présente une limite d'élasticité Re la plus faible possible pour faciliter la mise en forme et il faut également que sur la pièce finie, c'est à dire après cuisson de la peinture, la limite d'élasticité Re soit elevée afin que la pièce présente une bonne résistance à l'indentation, du type gravillonnage ou marquage des surfaces par contact de petits objets (cas typique du contact de la clé autour de la serrure sur une portière automobile), et afin d'en réduire l'épaisseur et ainsi d'en réduire le poids, ce qui est un facteur très important dans le domaine automobile.

Or on sait que l'augmentation de la limite d'élasticité des parties déformées dépend de la déformation subie par la tôle lors de sa mise en forme.

Ce type d'augmentation de la limite d'élasticité est dicté par la forme de la pièce et est donc subie, il est difficile de la maîtriser sans passer par une modification de la forme.

Il est connu pour obtenir une tôle en acier doux présentant une bonne aptitude à l'emboutissage, donc une limite d'élasticité relativement faible, et une bonne résistance à l'indentation de la pièce emboutie, donc une limite d'élasticité relativement élevée, de maximiser la propriété BH de durcissement secondaire de l'acier à la cuisson.

Ces propriétés sont maximisées par voie métallurgique.

Une première solution pour obtenir un acier possédant une bonne propriété BH consiste à élaborer un acier calmé à l'aluminium, sans ajout de titane, ni niobium, soit en recuit continu, soit en recuit base, avec éventuellement ajout de phosphore et/ou de manganèse et/ou de silicium.

Ce type d'acier permet une augmentation de la limite d'élasticité dûe au BH de l'ordre de 40 MPa.

L'inconvénient de cette solution est que l'acier obtenu est un acier vieillissant, et si on désire un niveau de propriété BH plus élevé, l'acier sera encore plus vieillissant et possédera trop de carbone en solution, .

Les caractéristiques mécaniques d'un tel acier se dégradent donc au cours du temps, pendant le stockage en particulier.

En effet la limite d'élasticité croît, l'allongement après rupture et le coefficient d'écrouissage décroissent.

Ainsi, pendant le stockage de la bobine, ses qualités d'emboutissage se dégradent rapidement et on peut voir apparaître un palier de limite d'élasticité avec un risque, dans ce cas, de formation de vermiculure lors de la mise en forme.

Une seconde solution consiste à réaliser un acier IF sous stoechiométrique en recuit continu.

Ces aciers sont élaborés par ajout de titane et/ou de niobium, qui vont précipiter avec l'azote et le carbone de l'acier, sous la forme, entre autre, de nitrure de titane, de carbure de titane et/ou de niobium.

Le contrôle de la teneur en titane et/ou en niobium ainsi qu'en carbone et en azote permet de contrôler, lors de l'élaboration de l'acier, la teneur en carbone restant en solution dans l'acier.

Pour obtenir la propriété BH, il est nécessaire de ne pas piéger tout le carbone de l'acier mais une partie seulement.

En effet, si on piège la totalité du carbone contenu dans l'acier, celui-ci ne présente plus de carbone en solution et on obtient une tôle en acier certes non vieillissant, mais ne présentant aucune propriété BH.

Il est donc nécessaire de laisser une petite quantité de carbone en solution qui permette un compromis vieillissement / propriété BH, ce qui est le cas par le dosage sous stoechiométrique du titane et/ou du niobium.

L'inconvénient de cette solution réside dans sa faisabilité.

Il est en effet difficile et complexe de contrôler avec précision les teneurs en titane, niobium, carbone, azote dans l'acier pour doser correctement le carbone en solution, la précision requise pour obtenir l'effet recherché étant de l'ordre du ppm (partie par million).

Du fait de cette difficulté, on obtient très souvent un acier dont la propriété BH est faible afin de garantir un niveau de vieillissement faible.

Une troisième solution consiste à élaborer l'acier par voie dite IF CHRX.

Ces aciers sont élaborés par ajout de titane et/ou de niobium, en quantités telles qu'elles permettent de piéger la totalité de l'azote et du carbone en solution. Cet acier est ensuite recuit en continu à une température supérieure à 850°C et refroidit très rapidement à une vitesse supérieure à 80°C par seconde.

Ainsi lors de l'élaboration de l'acier, la totalité du carbone est piégée par le niobium et/ou le titane. Pendant le recuit à très haute température, une partie du carbone piégé se redissous et le refroidissement très rapide évite la reprécipitation du carbone.

L'inconvénient de cette solution est d'une part le contrôle de la teneur en titane, niobium, carbone et azote qui, bien que moins contraignant que dans la solution précédente, reste toutefois complexe, et dans le coût et la faisabilité du recuit et du refroidissement rapide nécessaire pour obtenir l'effet recherché.

Cette solution conduit également souvent à un niveau moyen de la propriété BH de l'acier en vue de s'affranchir du problème de vieillissement.

On connaît par EP 0 075 803 un procédé destiné à limiter le vieillissement des tôles qui consiste à effectuer un recuit comportant un palier entre 680°C et 850°C suivi d'un deuxième palier entre 350°C et 450°C et d'un troisième palier entre 200°C et 300°C, mais ce procédé ne résout pas le problème du durcissement secondaire lors de la cuisson après peinture.

On connaît également par US 3,936,324, un procédé destiné à limiter le vieillissement des tôles qui consiste en un recuit entre 650°C et 900°C suivi d'un refroidissement jusqu'à la température ordinaire et éventuellement un palier vers 400°C, ce recuit pouvant être complété par un recuit entre 300°C et 500°C ou entre 180°C et 300°C. Ce procédé ne résout pas le problème du durcissement secondaire après mise en peinture.

On connaît, enfin, par FR 2 291 277 un procédé destiné à obtenir un acier qui ne vieilli pas et qui a une bonne dureté après cuisson et qui consiste à effectuer une trempe pour obtenir une structure biphasée ferrite-martensite, suivi d'un recuit entre 150°C et 450°C. Ce procédé a l'inconvénient de conduire à une tôle ayant une résistance mécanique importante avant cuisson. La présente invention concerne un procédé de fabrication d'un acier doux permettant de s'affranchir de ces inconvénients et d'améliorer le compromis vieillissement/propriété BH. Les caractéristiques du procédé font le sujet de la revendication 1.

La présente invention concerne plus particulièrement un procédé de fabrication d'une tôle en acier doux bas carbone par laminage à chaud d'une brame, puis laminage à froid de la tôle laminée à chaud, et recuit de la tôle laminée à froid, le recuit de la tôle laminée à froid est un recuit de recristallisation et de mise en solution du carbone contenu dans l'acier, suivi d'un éventuel palier de survieillissement tel que la teneur en carbone dissous soit supérieure à une valeur déterminée, et après ce recuit, on soumet la tôle à un second recuit à basse température qui précipite le carbone en solution sous forme de carbure de fer, et on effectue une opération d'écrouissage par laminage léger, appelée "skin-pass".
- La teneur en carbone dissous dans l'acier à l'issue du premier recuit est supérieure à 6 ppm, de préférence supérieure à 10 ppm,
- le recuit de la tôle laminée à froid s'effectue à une température comprise entre 750 et 900°C pendant une durée déterminée, suivi d'un palier de survieillissement dont les conditions de température et de recuit sont comprises dans le domaine représenté sur un graphique durée / température par le rectangle défini par les abscisses 0 et 15 mn et les ordonnés 0 et 900°C, excepté la portion A délimitée par les points A1(15mn, 440°C), A2(40",440°C), A3(40",350°C), A4(15 mn,250°C).
- la vitesse de refroidissement de la tôle pour passer de la température de recuit à celle du palier de refroidissement et après le palier de refroidissement est comprise entre 1 et 1000°C par seconde,
- les conditions de température et de durée du second recuit à basse température sont comprises dans le domaine représenté sur un graphique durée / température par la portion B délimitée par les points B1(1h,50°C); B2(3',170°C), B3(20h,170°C), B4(48h,120°C), B5(100h,120°C), B6(100h, 40°C), B1,
- le second recuit s'effectue à une température de l'ordre de 75°C pendant une durée longue de l'ordre de 25 heures,
- l'acier doux bas carbone est un acier ayant la composition suivante en millièmes de pourcent pondéral :

| | |
|---|---|
| carbone | 1 à 100 |
| phosphore | 0 à 100 |
| aluminium | 10 à 100 |
| manganèse | 0 à 1000 |
| azote | 1 à 10 |
| silicium | 0 à 1000 |
| soufre | 0 à 25, |

le reste étant du fer et des résiduels issus du procédé d'élaboration.

Les caractéristiques et avantages apparaîtront au cours de la description qui va suivre, donnée uniquement à titre d'exemple, faite en référence aux dessins annexés dans lesquels :
- La figure 1 représente le cycle du premier recuit de la tôle laminée à froid.
- La figure 2 représente le domaine du palier de survieillissement.
- La figure 3 représente le domaine du second recuit à basse température.
- Les figures 4 et 5 représentent l'augmentation de la limite d'élasticité d'un acier doux inhérente à sa propriété BH.

L'invention concerne un procédé de fabrication d'une tôle en acier doux bas carbone par laminage à chaud d'une brame, puis laminage à froid de la tôle laminée à chaud, et recuit de la tôle laminée à froid.

Pour que cette tôle présente de bonnes caractéristiques en propriété BH et en propriété de vieillissement, l'invention consiste à effectuer après le laminage à froid un premier recuit continu qui permet de mettre en solution le carbone contenu dans l'acier suivi d'un éventuel palier de survieillissement qui reprécipite le carbone en solution tout en limitant la baisse de la teneur en carbone en solution dans l'acier à 6 ppm, et à effectuer ensuite un second recuit à basse température qui précipite le carbone en solution sous forme de carbure de fer, et on effectue une opération d'écrouissage par laminage léger appelée "skin-pass".

L'acier doux bas carbone est un acier ayant la composition suivante en millièmes de pourcent pondéral :

| | |
|---|---|
| carbone | 1 à 100 |
| phosphore | 0 à 100 |
| aluminium | 10 à 100 |
| manganèse | 0 à 1000 |
| azote | 1 à 10 |
| silicium | 0 à 1000 |
| soufre | 0 à 25, |

le reste étant du fer et des résiduels issus du procédé d'élaboration.

On peut également utiliser un acier ayant une composition semblable à celle décrite ci-dessus avec en plus ajout de titane et/ou de niobium dans le but de piéger une partie de l'azote et du carbone par voie classique, à condition de laisser une quantité de carbone non combiné suffisante pour former les carbures de fer.

Comme on le voit à la figure 1 le cycle du premier recuit consiste à élever la température de la tôle à une température t1 comprise entre 750 et 900°C et à maintenir cette température pendant une durée de 30 secondes à 10 minutes, puis à refroidir la tôle jusqu'à une température t2 et à maintenir cette température t2 pendant un temps déterminé pour réaliser un palier de survieillissement.

Il est également possible de refroidir la tôle jusqu'à une température t3, inférieure à t2, et de rechauffer la tôle rapidement jusqu'à la température t2, et maintenir cette température t2 pendant un temps déterminé pour réaliser un palier de survieillissement.

Le palier de survieillissement n'est pas obligatoirement isotherme, mais, comme représenté à la Fig. 1, on peut admettre une évolution de la température pendant ce palier.

Les conditions de température t2 et de durée du palier de survieillissement sont, comme on le voit à la figure 2, comprises dans le domaine non hachuré représenté sur un graphique durée / température par le rectangle défini par les abscisses 0 et 15 min et les ordonnés 0 et 850°C, excepté la portion A hachurée délimitée par les points A1, A2, A3, A4, A1, dont les coordonnées durée / température sont les suivantes :

| | | |
|---|---|---|
| A1 | 15 mn. | 440°C |
| A2 | 40 sec. | 440°C |
| A3 | 40 sec. | 350°C |
| A4 | 15 mn. | 250°C |

Ainsi, comme on le voit à la figure 2, on peut supprimer complètement le palier de survieillissement, le point de coordonnées (0,0) faisant partie du domaine.

La vitesse de refroidissement de la tôle pour passer de la température de recuit t1 à celle du palier de refroidissement t2 et après le palier de refroidissement n'a pas une grande importance dans le procédé selon l'invention et peut être par exemple comprise entre 1 et 1000°C.

Comme on le voit à la figure 3, les conditions de température et de durée du second recuit à basse température sont comprises dans le domaine représenté sur une courbe durée / température par la portion B non hachurée délimitée par les points B1, B2, B3, B4, B5, B6, B1 dont les coordonnées durée / température sont les suivantes :

| | | |
|---|---|---|
| B1 | 1 h | 50°C |
| B2 | 3 mn | 170°C |
| B3 | 20 h | 170°C |
| B4 | 48 h | 120°C |
| B5 | 100 h | 120°C |
| B6 | 100 h | 40°C |

De manière preférentielle, le second recuit s'effectue à une température de l'ordre de 75°C pendant une durée longue de l'ordre de 25 heures.

Ce second recuit à basse température permet de précipiter une partie du carbone en solution sous forme de carbure de fer et donc de diminuer la teneur en carbone en solution ce qui permet à l'acier d'avoir de bonnes propriétés au vieillissement et donc de ne pas trop se dégrader lors du stockage.

Pendant la cuisson de la peinture, après mise en forme et mise en peinture de la pièce, une partie du carbure de fer va se dissoudre pour reformer du carbone en solution ce qui entraîne une bonne propriété BH.

L'invention consiste donc lors du premier recuit à limiter la baisse de la teneur en carbone en solution afin d'en conserver une teneur de l'ordre de 10 à 15 ppm, puis de transformer ce carbone en solution en carbure de fer lors de second recuit, pour reformer une quantité suffisante de carbone en solution après cuisson de la peinture afin de conférer à la pièce après cuisson de la peinture de bonnes propriétés BH.

Les carbures de fer non remis en solution exercent une influence bénéfique sur la propriété BH.

Plusieurs essais ont été réalisés sur un acier dont la composition est la suivante en millième de pour cent pondéral.

| C | Mn | P | S | N | Al | Si | Cu |
|---|---|---|---|---|---|---|---|
| 19 | 203 | 9 | 9 | 5 | 52 | 1 | 12 |

| Ni | Cr | Sn | Nb | Ti | Mo |
|---|---|---|---|---|---|
| 30 | 15 | 1 | <5 | <5 | 3 |

Cet acier après laminage à froid a subi un premier recuit à 800°C avec un palier de survieillissement à 400°C pendant 30 secondes.

Plusieurs échantillons ont été prélevés et on a fait subir à ces divers échantillons un second recuit à basse température dans des conditions différentes et les échantillons ont subi une opération de skin-pass jusqu'à effacement du palier de limite élastique.

Chaque échantillon a alors subi un traitement thermique similaire à celui d'une cuisson de peinture soit à 170°C pendant 20 minutes.

Pour chaque échantillon, on a relevé les caractéristiques mécaniques en sens travers par rapport à la direction de laminage, le coefficient d'écrouissage n et l'allongement du palier de limite d'élasticité en pourcentage de déformation plastique P%, après le second traitement thermique à basse température ainsi qu'après le traitement thermique de cuisson de la peinture.

Les caractéristiques mécaniques ont été relevées sur des éprouvettes ISO 12,5 x 50 selon la norme NF EN 10002-1.

On a pu ainsi calculer le BHo sans prédéformation, c'est à dire à 0% de déformation.

Comme on le voit à la figure 4, le calcul du BHo a consisté à faire la différence entre la limite inférieure d'écoulement après traitement thermique de cuisson Re_{L} et la limite d'élasticité avant traitement thermique de cuisson Re.

On a également calculé le BH2, c'est à dire le BH à 2% de déformation.

Pour cela, on a étiré l'éprouvette réalisée après le premier traitement thermique pour l'allonger de 2% et on a effectué le traitement thermique de cuisson.

Comme on le voit à la figure 5, le calcul du BH2 prend en compte la contrainte d'écoulement plastique après déformation Rp2% avant traitement de cuisson et la limite inférieure d'écoulement après traitement de cuisson.

Les résultats de ces essais sont reportés dans le tableau suivant

| Echantillon | Traitement | P% | n | BH₀(MPa) | BH₂(MPa) |
|---|---|---|---|---|---|
| A | 60°C/5h | 0,30 | 0,204 | 61 | 93 |
| B | 60°C/24h | 0,45 | 0,214 | 53 | 88 |
| C | 75°C/1h | 0,25 | 0,207 | 57 | 90 |
| D | 75°C/10h | 0,30 | 0,205 | 54 | 91 |
| E | 120°C/4h | 0,35 | 0,207 | 36 | 72 |
| F | 140°C/30" | 0,40 | 0,209 | 48 | 82 |
| G | 140°C/2h | 0,40 | 0,210 | 41 | 72 |
| H | 160°C/1h | 0,60 | 0,209 | 36 | 70 |

On constate dans ce tableau que le BH peut dépasser 60 MPa et être compris sans problème entre 50 et 60 MPa ce qui est un accroissement important quasiment jamais atteint dans les procédés connus.

On constate également que l'allongement du palier de limite d'élasticité (P%) reste inférieur à 0,5 ce qui garantit l'absence d'apparition du défaut "vermicullure" lors de l'opération d'emboutissage de la tôle.

Chaque échantillon a été stocké 30 jours à température ambiante afin de contrôler leur vieillissement.

Pour cela, le coefficient d'écrouissage a été mesuré après 6 jours, 9 jours, 15 jours, 22 jours et 30 jours.

Les résultats de ce test de vieillissement sont reportés dans le tableau suivant :

Comme on le voit sur ce tableau, le coefficient d'écrouissage n'évolue pas de façon significative dans le temps et reste élevé, ce qui signifie que le vieillissement naturel des caractéristiques mécaniques reste limité.

## Revendications

1. Procédé de fabrication d'une tôle en acier doux bas carbone, contenant 1-100 millième de pourcent carbone destiné à être durcie par durcissement secondaire lors de la cuisson après mise en peinture, par laminage à chaud d'une brame, puis laminage à froid de la tôle laminée à chaud, et recuit de la tôle laminée à froid, le recuit de la tôle laminée à froid comprend deux recuits disticts, un premier recuit de recristallisation continu et de mise en solution du carbone contenu dans l'acier, effectué à une température comprise entre 750°C et 900°C, comprenant un palier de survieillissement dont les conditions de température et de recuit sont comprises dans le domaine représenté sur un graphique durée / température par le rectangle défini par les abscisses 0 et 15 mn et les ordonnés 0 et 850°C, excepté la portion A délimitée par les points A1(15mn,440°C), A2(40",440°C), A3(40", 350°C), A4(15mn,250°C), A1, de telle sorte que la teneur en carbone dissous soit supérieure à 6 ppm, de préférence supérieure à 10 ppm, et après ce premier recuit, un second recuit à basse température dont les conditions de température et de durée sont comprises dans le domaine représenté sur un graphique durée / température par la portion B délimitée par les points B1(1h-50°C), B2(3',170°C), B3(20h,170°C), B4(48h,120°C), B5(100h,120°C), B6(100h,40°C), B1, de telle sorte que une partie du carbone en solution restant à l'issue du premier recuit soit précipité sous forme de carbure de fer afin que l'acier ne se dégrade pas par vieillissement naturel lors du stockage et afin de permettre la formation d'une quantité suffisante de carbone en solution lors de la cuisson après mise en peinture, le procédé est complété par une opération d'écrouissage par laminage léger, appelée "skin pass".

2. Procédé selon la revendication 1 **caractérisé en ce que** le second recuit s'effectue à une température de l'ordre de 75° pendant une durée de l'ordre de 25 heures.

3. Procédé selon la revendication 1 ou 2, **caractérisé en ce que** l'acier doux bas carbone est un acier ayant la composition suivante en millièmes de pourcent pondéral:
| | |
|---|---|
| carbone | 1 à 100 |
| phosphore | 0 à 100 |
| aluminium | 10 à 100 |
| manganèse | 0 à 1000 |
| azote | 1 à 10 |
| silicium | 0 à 1000 |
| soufre | 0 à 25, |
le reste étant du fer et des résiduels issus du procédé d'élaboration.

## Patentansprüche

1. Verfahren zur Herstellung von Blechen aus weichem, kohlenstoffarmen Stahl mit 1 bis 100 Tausendstel Prozent Kohlenstoff, die durch Sekundärhärtung nach dem Lackieren beim Einbrennen gehärtet werden sollen, durch Warmwalzen einer Bramme, anschließendes Kaltwalzen des warmgewalzten Blechs und Glühen des kaltgewalzten Blechs, wobei das Glühen des kaltgewalzten Blechs zwei verschiedene Glühvorgänge umfaßt, ein erstes kontinuierliches Rekristallisationsglühen, um den in dem Stahl enthaltenen Kohlenstoff zu lösen, das bei einer Temperatur im Bereich von 750 °C bis 900 °C durchgeführt wird und eine Überalterungsstufe umfaßt, deren Temperatur- und Glühbedingungen in dem Bereich liegen, der in einem Dauer/Zeit-Diagramm durch das Rechteck repräsentiert wird, das durch die Abszissenwerte 0 und 15 Minuten und die Ordinatenwerte 0 und 850 °C definiert ist, wobei der Bereich A ausgenommen ist, der von den Punkten A1 (15 min, 440 °C), A2 (40", 440 °C), A3 (40", 350 °C), A4 (15 min, 250 °C), A1 begrenzt wird, so daß der Gehalt an gelöstem Kohlenstoff über 6 ppm und vorzugsweise über 10 ppm liegt, und nach dem ersten Glühen ein zweites Glühen bei niedriger Temperatur erfolgt, dessen Bedingungen hinsichtlich der Temperatur und der Dauer in dem Bereich enthalten sind, der in einem Dauer/Temperatur-Diagramm von dem Bereich B repräsentiert wird, der durch die Punkte B1 (1h, 50 °C), B2 (3', 170 °C), B3 (20 h, 170 °C), B4 (48 h, 120 °C), B5 (100 h, 120 °C), B6 (100 h, 40 °C), B1 begrenzt wird, so daß ein Teil des nach dem ersten Glühen verbleibenden, gelösten Kohlenstoffs in Form von Eisencarbid ausgeschieden wird, damit sich der Stahl im Laufe der Selbstalterung bei der Lagerung nicht verschlechtert und um nach dem Lackieren beim Einbrennen die Bildung einer ausreichenden Menge von Kohlenstoff in Lösung zu ermöglichen, wobei ferner ein Dressiervorgang durch leichtes Walzen durchgeführt wird, der auch als "skin pass" bezeichnet wird.

2. Verfahren nach Anspruch 1, **dadurch gekennzeichnet, daß** das zweite Glühen bei einer Temperatur in der Größenordnung von 75 °C während einer Dauer in der Größenordnung von 25 Stunden durchgeführt wird.

3. Verfahren nach Anspruch 1 oder 2, **dadurch gekennzeichnet, daß** es sich bei dem weichen, kohlenstoffarmen Stahl um einen Stahl handelt, der in Tausendstel Gewichtsprozent die folgende Zusammensetzung aufweist:
| | |
|---|---|
| Kohlenstoff | 1 bis 100 |
| Phosphor | 0 bis 100 |
| Aluminium | 10 bis 100 |
| Mangan | 0 bis 1000 |
| Stickstoff | 1 bis 10 |
| Silicium | 0 bis 1000 |
| Schwefel | 0 bis 25, |
wobei der Rest aus Eisen und Verunreinigungen aus dem Herstellungsverfahren besteht.

## Claims

1. Process for manufacturing a low-carbon mild steel sheet, containing 1-100 thousandths of a percent carbon, intended to be hardened by secondary hardening during the baking after painting, by hot rolling a slab, then cold rolling the hot-rolled sheet and annealing the cold-rolled sheet, the annealing of the cold-rolled sheet comprises two separate annealing steps, a first annealing step of continuous recrystallization and of bringing the carbon contained in the steel into solution, the said step being carried out at a temperature of between 750°C and 900°C, comprising an overageing hold, the temperature and annealing conditions of which lie within the range represented on a time/temperature graph by the rectangle defined by the 0 and 15 min abscissae and the 0 and 850°C ordinates, apart from the portion A bounded by the points A1(15 min, 440°C), A2(40 s, 440°C), A3(40 s, 350°C), A4(15 min, 250°C), A1, in such a way that the dissolved carbon content is greater than 6 ppm, preferably greater than 10 ppm, and after this first annealing step a low-temperature second annealing step, the temperature and time conditions of which lie within the range represented on a time/temperature graph by the portion B bounded by the points B1(1 h, 50°C), B2 (3 min, 170°C), B3(20 h, 170°C), B4(48 h, 120°C), B5 (100 h, 120°C), B6 (100 h, 40°C), B1, in such a way that part of the carbon in solution remaining after the first annealing step is precipitated in the form of iron carbide so that the steel does not degrade by natural ageing during storage and so as to allow the formation of a sufficient quantity of carbon in solution during the baking after painting, and the process is completed by a skin-pass rolling operation.

2. Process according to Claim 1, **characterized in that** the second annealing step is carried out at a temperature of about 75°C for a time of about 25 hours.

3. Process according to Claim 1 or 2, **characterized in that** the low-carbon mild steel is a steel having the following composition in thousandths of a percent by weight:
| | |
|---|---|
| carbon | 1 to 100 |
| phosphorus | 0 to 100 |
| aluminium | 10 to 100 |
| manganese | 0 to 1000 |
| nitrogen | 1 to 10 |
| silicon | 0 to 1000 |
| sulphur | 0 to 25, |
the balance being iron and residuals resulting from the smelting process.
